# EUROPÄISCHE PATENTSCHRIFT

(11) **EP 0 021 011 B1**
(45) Veröffentlichungstag und Bekanntmachung des Hinweises auf die Patenterteilung: **06.04.1983**
(21) Anmeldenummer: 80102715.2
(22) Anmeldetag: 16.05.1980
(51) Int. Cl.: D06M 13/46, D06P 5/06, D06P 1/66, D06M 5/02

(54) **Verfahren zum Entfernen von Oligomerenablagerungen auf textilen Materialien**
Process for removing oligomer depositions on textile materials
Procédé d'élimination de dépôts d'oligomères sur des matières textiles

(30) Priorität: 23.06.1979 DE 2925477
(43) Veröffentlichungstag der Anmeldung: 07.01.1981
(73) Patentinhaber: BASF Aktiengesellschaft, 67063 Ludwigshafen (DE)
(72) Erfinder: Helfert, Herbert, Dr., D-6710 Frankenthal (DE); Reinert, Friedrich, Dr., D-6706 Wachenheim (DE); Richter, Paul, Dr., D-6701 Friedelsheim (DE); Vescia, Michele, Dr., D-6703 Limburgerhof (DE); Wegerle, Dieter, Dr., D-6800 Mannheim 1 (DE)

## Beschreibung

Die Erfindung betrifft ein Verfahren zum Entfernen von Oligomerenablagerungen auf textilen Materialien, die aus Polyesterfasern bestehen oder diese Fasern im Gemisch mit anderen Fasern enthalten, und aus Färbeapparaten durch Behandlung mit wäßrigen, alkalischen Flotten bei höheren Temperaturen.

Polyesterfasern enthalten Oligomere, die häufig zu Schwierigkeiten bei der Verarbeitung und beim Färben der Polyesterfasern Anlaß geben. Bei Fasern aus linearen Polyestern aus Terephthalsäure und Glykol ist es vor allem das cyclische Trimere, das Störungen bei der Verarbeitung bzw. dem Veredeln der Polyesterfasern hervorruft. Während des Färbens lagern sich beispielsweise Oligomere, die in Wasser nur sehr schwer löslich sind, in der Färbevorrichtung und auch auf dem zu färbenden Gut ab. Ein Teil der aus dem Polyester stammenden Oligomeren verbleibt in feiner Verteilung in der Flotte. Die Oligomerenablagerungen auf dem Polyestermaterial verursachen häufig eine Verschlechterung der Egalität des gefärbten Materials bzw. des Warenbildes. Außerdem führt die Ablagerung der Oligomeren auf dem Färbegut bei der weiteren Verarbeitung, z.B. beim Spinnen, Umspulen, Weben oder Konfektionieren durch Stauben sowie durch die stärkere Reibung zwischen den Fasern oder zwischen den Fasern und Maschinenteilen zu erheblichen Störungen. Um die geschilderten Schwierigkeiten zu mindern, wurden schon verschiedene Maßnahmen vorgeschlagen. Eine Zusammenstellung verschiedener Verfahren zur Verhinderung bzw. Entfernung von Oligomerenablagerungen auf Textilien aus Polyester findet man z.B. in der DE-A 26 41 608, Seiten 2 bis 4. Die bekannten Verfahren sind jedoch noch verbesserungsbedürftig. Auch das aus der DE-A 26 41 608 bekannte Verfahren zur Vorreinigung und zum Färben von textilen Materialien aus Polyester, bei dem das Vorreinigen bei Temperaturen über 100°C in alkalischem Medium erfolgt, ist nicht frei von Nachteilen. Es bedingt die Aufnahme eines zusätzlichen Verfahrensschritts, und es besteht bei den vorgeschlagenen Bedingungen die Gefahr einer nachteiligen Veränderung der Polyesterfasern. So kann z.B. nach Melliand Textilberichte 60, 188 (1979) ein Reißfestigkeitsverlust eintreten. Außerdem kann die Anfärbbarkeit des Fasermaterials verändert sein, wodurch Egalitätsprobleme resultieren.

Aus der DE-A 28 34 413 ist ein Verfahren zum Nachbehandeln von gefärbtem Polyesterfaser enthaltendem Textilgut bekannt, bei dem man das Textilmaterial bei einer Temperatur unterhalb des Glasumwandlungspunkts der Polyesterfasern mit einer wäßrigen Emulsion einer Oligomeren lösenden Substanz behandelt. Als Substanzen, die Oligomere von der Faser zu lösen vermögen, werden beispielsweise aliphatische oder aromatische halogenierte Kohlenwasserstoffe oder nichtionische Anlagerungsprodukte von höchstens 10 Mol Alkylenoxid an 8 bis 22 Kohlenstoffatome aufweisende Alkohole, Fettsäuren oder Amine oder an ggf. durch Alkyl oder Phenyl substituierte Phenole, deren Trübungspunkte unterhalb der Anwendungstemperatur liegen, genannt. Mit diesem Verfahren gelingt es jedoch nicht, besonders fest haftende Oligomere von dem Polyestertextilmaterial zu entfernen.

Zum Entfernen von Oligomerenablagerungen aus Färbeapparaten verwendet man in der Praxis wäßrige Natronlauge gegebenenfalls in Kombination mit Lösungsmitteln, wie Trichlorbenzol oder N-Methylpyrrolidon. Diese Verfahren erfordern hohe Temperaturen, lange Behandlungszeiten und sind umständlich in der Ausführung.

Der Erfindung liegt die Aufgabe zugrunde, das eingangs beschriebene Verfahren so zu gestalten, daß die Oligomeren unter schonenderen Bedingungen als bei den bekannten Verfahren möglichst weitgehend hydrolysiert werden, und daher weder auf dem Textilgut noch im Apparat Ablagerungen verbleiben, die zu Störungen Anlaß geben könnten.

Die Aufgabe wird erfindungsgemäß dadurch gelöst, daß die Flotten Emulsionen von quaternären Ammoniumverbindungen, die mindestens zwei C.- bis C₂₂-Alkyl- oder Alkenylgruppen am quaternären Stickstoffatom tragen, enthalten, wobei die quaternären Ammoniumverbindungen in einer Menge von 0,1 bis 10 g/I in der wäßrigen Flotte enthalten sind und das Gewichtsverhältnis des Emulgators zur quaternären Ammoniumverbindung 0,1 bis 2 beträgt.

Die Entfernung von Oligomeren gelingt sowohl von ungefärbte Polyesterfasern enthaltendem Textilgut als auch von gefärbtem oder optisch aufgehelltem Material sowie aus Färbeapparaten. Vorzugsweise wird das erfindungsgemäße Verfahren auf gefärbte textile Materialien angewendet, die aus Polyesterfasern bestehen oder diese Fasern in Mischung mit anderen Fasern enthalten und bei denen durch Wärmebehandlung Oligomere auf die Faseroberfläche gelangen oder aus der Faser in das Färbemedium ausgetreten sind und sich daraus auf dem Textilgut oder im Färbeapparat ablagern. Beim Färben von Polyesterfasern nach dem Ausziehverfahren unter Hochtemperaturbedingungen bei 125 bis 135°C, gegebenenfalls in Gegenwart von Carriern, kommt es verstärkt zu Ablagerungen von Oligomeren auf dem zu färbenden Gut. Die Oligomerenablagerungen stammen aus dem Färbebad, zum anderen wandern die Oligomeren unter den Färbebedingungen aus dem Innern an die Oberfläche der Polyesterfasern und verursachen dadurch Probleme beim Färben. Durch die hydrolytische Spaltung nach dem erfindungsgemäßen Verfahren werden die auf dem gefärbten Gut und in den Färbeapparaten abgeschiedenen Oligomeren weitgehend entfernt.

Unter textilen Materialien sollen Fasern verstanden werden, die in allen beliebigen Verarbeitungsstadien vorliegen können, z.B. als Kabel, Flocke, Kammzug, Stapelfasergarn, Filamentfäden, Maschenware, Gewirke, Gewebe oder Vlies. Die Polyesterfasern können auch in Mischung mit anderen Fasern vorliegen, z.B. Polyester und Baumwolle, Polyester und Zellwolle, Polyester und Wolle, Polyester und synthetische Polyamidfasern und Polyester und Polyacrylnitrilfasern. Die Polyesterfasern werden dabei immer mit Dispersionsfarbstoffen und die anderen Fasern in Fall von Fasermischungen mit den für diese Fasern geeigneten Farbstoffen verschiedener Klassen gefärbt, z.B. Cellulosefasern mit Küpen- oder Reaktivfarbstoffen sowie unter bestimmten Bedingungen auch mit Dispersionsfarbstoffen, Polyacrylnitrilfasern mit basischen Farbstoffen und Polyamidfasern mit Dispersions-, anionischen oder Metallkomplexfarbstoffen.

Die Färbung der Polyesterfasern wird dabei nach dem Ausziehverfahren vorgenommen und zwar bei Temperaturen in dem Bereich von 80 bis 145°C. Bei Temperaturen oberhalb von 100°C arbeitet man unter Druck in den für das Färben bekannten Apparaturen. Man kann die üblichen Färbebeschleuniger in den gebräuchlichen Mengen einsetzen sowie ggf. weitere Färbereihilfsmittel, wie Dispergiermittel, Netzmittel, Gleitmittel und Antischaummittel verwenden. Als Färbebeschleuniger kommen beispielsweise Diphenyl, Chlorbenzole, o-Phenylphenol, Umsetzungsprodukte von 1 Mol Chlorphenol mit 1 bis 3 Mol Äthylenoxid und Salicylsäureester in Betracht. Für das Färben von Polyesterfasern stellt man den pH-Wert der Flotte in der Regel auf Werte zwischen 4 und 6 ein.

Die Oligomeren, die nach dem Färben des Polyestermaterials nach dem Ausziehverfahren auf den Polyesterfasern vorhanden sind, werden erfindungsgemäß in einer vom Färbeverfahren getrennten Nachbehandlungsstufe entfernt, indem man das gefärbte Material mit einer alkalischen, wäßrigen Flotte behandelt, die mindestens eine quaternäre Ammoniumverbindung mit mindestens zwei C₆- bis C₂₂-Alkyl- oder Alkenylgruppen am quaternären Stickstoffatom enthält. Geeignete quaternäre Ammoniumverbindungen können ein oder mehrere quaternäre Stickstoffatome enthalten. Quaternäre Ammoniumverbindungen, die besonders wirksam cyclische Trimere hydrolysieren, enthalten drei Cₛ- bis C,₄-Alkylgruppen am quaternären Stickstoffatom. Der 4. Substituent am quaternären Stickstoffatom ist vorzugsweise eine Alkylgruppe, die beispielsweise 1 bis 4 Kohlenstoffatome aufweist. Außerdem kommen noch andere Substituenten in Betracht, z.B. Arylgruppen, wie Phenyl oder Alkylphenyl, Aralkylgruppen, wie Benzyl, oder Substituenten der Formel R-CO-X-(CH₂)ₙ-ᵣ in der R = C₁- bis C₁₈-Alkyl, X = -NH-, -0- und n = 1 bis 6 bedeuten. Das Anion der quaternären Ammoniumverbindungen hat in der Regel keinen wesentlichen Einfluß auf die Wirksamkeit der Produkte beim erfindungsgemäßen Entfernen der Oligomeren. Als Anion kommen beispielsweise Chlorid-, Bromid-, Methosulfat- und Äthosulfat-anionen in Betracht. Es ist außerdem möglich, die freien Basen der quaternären Ammoniumverbindungen zu verwenden. Geeignete quaternäre Ammoniumverbindungen sind beispielsweise Di-(iso-decyl)-dimethylammoniummethosulfat Tri-(iso-decyl)-methylammoniummethosulfat Tri-(n-octyl)-methylammoniumchlorid Tri-(n-octyl)-butylammoniumchlorid Tri-(n-octyl)-benzylammoniumchlorid Di-(iso-decyl)-diäthylammoniumäthosulfat Tri-(n-dodecyl)- methylammoniumjodid Di-(n-octyl)-methyl-benzylammoniumbromid Di-(iso-tridecyl)-dimethylammoniummethosul- fat Dipalmityl-benzyl-methylammoniumchlorid Dipalmityl-dimethylammoniumchlorid Distearyl-dimethylammoniumchlorid Dipalmkernfett-methyl-benzylammoniumchlorid Dioleyl-dibutylmammoniumbromid Dioleyl-dimethylammoniumchlorid Dioleyl-benzyl-methylammoniumchlorid Tetra-n-octyl-ammoniumbromid Tri-(n-octyl)-methylammoniumhydroxid 1,3,5-Tris-(y-didodecyimethylammoniumpro- pyl)-hexadydrotriazin sowie Verbindungen der Formel in der
R¹, R² = C₈- bis C₁₈-Alkyl oder C₈- bis C₁₈-Alkenyl
R³ = C₁- bis C₄-Alkyl, R⁴, Benzyl oder Phenyl
R⁴ = [CH₂-CH₂-O]ₙH
n = 1 bis 40
X-= CI-, Br-, J-, OH-, CH₃OSO₃-, C₂H₅OSO₃ , (CH₃O)₂PO₂-,

bedeuten.

Die in Betracht kommenden quaternären Ammoniumverbindungen werden in der Flotte in einer Menge von 0,1 bis 10 g/I, vorzugsweise 0,3 bis 3 g/l, eingesetzt. Soweit die quaternären Ammoniumverbindungen in Wasser unlöslich sind, werden sie in emulgierter Form eingesetzt. Eine Emulgierung kann beispielsweise dadurch erreicht werden, daß man die quaternären Ammoniumverbindungen, gelöst in einem einwertigen Alkohol, Dimethylformamid, Glykol, Polyäthylenglykol, Glycerin, Monomethylglykoläther, Methyldiglykol oder einem anderen polaren Lösungsmittel unter kräftiger Durchmischung der wäßrigen Nachbehandlungsflotte zusetzt. Alkylenoxid-Einheiten enthaltende quaternäre Ammoniumverbindungen sind in der Regel selbstemulgierend. Die Anwendung dieser Verbindungen ist daher besonders einfach und erfordert im allgemeinen keine Mitverwendung von Emulgatoren. In den Fällen, in denen die Verbindungen nicht selbstemulgierend sind, benötigt man zur Herstellung stabiler Emulsionen geeignete Emulgatoren. Es kommen sowohl kationische, nichtionische als auch anionische Emulgatoren in Betracht, sofern sie mit den quaternären Ammoniumsalzen keine Ausfällungen ergeben.

Kationische Emulgatoren sind z.B. alkoxylierte Fettamine, die quaternisiert sind, beispielsweise Umsetzungsprodukte aus Oleylamin und 6 bis 10 Mol Äthylenoxid, die mit Dimethylsulfat oder Diäthylsulfat vollständing quaternisiert sind, oder Kokosfettsäure-y- dimethylaminopropylamid, das mit Epichlorhydrin quaterniert ist.

Als nichtionische Emulgatoren eignen sich beispielsweise Äthoxylierungsprodukte von Fettalkoholen, C,- bis C,.-Alkylphenolen, Fettaminen und Fettsäuren, die durch Umsetzung der genannten Verbindungen mit 5 bis 50, vorzugsweise 15 bis 45 Mol Äthylenoxid erhalten werden. Die Fettalkohole, Fettamine und Fettsäuren haben jeweils Kohlenstoffzahlen zwischen 8 und 18. Als nichtionischer Emulgator ist auch Ricinusöl geeignet, das mit Äthylenoxid umgesetzt ist, wobei das Molverhältnis Ricinusöl: Äthylenoxid 1 : 5 bis 1 : 50 betragen kann. Stabile Emulsionen der quaternären Ammoniumverbindungen erhält man, wenn das Gewichtsverhältnis des Emulgators zur quaternären Verbindung 0,1 bis 2 beträgt. Es ist auch möglich, Mischungen verschiedener Emulgatoren zu verwenden, z.B. Mischungen von kationischen und nichtionischen Emulgatoren oder von nichtionischen und anionischen Emulgatoren, soweit die Verwendung der anionischen Emulgatoren nicht zu Ausfällungen mit den quaternären Ammoniumsalzen führt.

Sofern das erfindungsgemäße Verfahren zur Entfernung von Oligomeren auf gefärbtem Polyestermaterial eingesetzt wird, kann dieses Verfahren vorteilhafterweise zusammen mit der üblichen reduktiven Nachreinigung von Textilmaterial aus Polyester durchgeführt werden. Bei der reduktiven Nachreinigung von gefärbtem Polyestermaterial erfolgt eine Behandlung des Textilmaterials mit einer wäßrigen alkalischen Flotte, die ein Reduktionsmittel, wie Natriumdithionit, Thioharnstoffdioxid, Natriumboranat oder Reduktone enthält, bei Temperaturen zwischen etwa 30°C und dem Siedepunkt der Flotte. Man kann jedoch auch so vorgehen, daß zunächst die übliche reduktive Nachreinigung des gefärbten Polyestermaterials durchgeführt und anschließend die erfindungsgemäße Entfernung der Oligomeren vorgenommen wird. Es ist jedoch auch die umgekehrte Reihenfolge der Behandlungsstufen möglich, wobei man zunächst die Oligomeren hydrolysiert und dann im selben Bad oder in einem getrennten Bad die übliche reduktive Nachreinigung durchführt. Um die Oligomeren von nichtgefärbtem oder gefärbtem Polyestermaterial zu entfernen, erfolgt die erfindungsgemäße Behandlung des Textilmaterials oder der Färbeapparate bei Temperaturen in dem Bereich zwischen 30 und 100°C. Die Zeit, die für die Entfernung der Oligomeren erforderlich ist, hängt in erster Linie von der Temperatur der Behandlungsflotte ab. Höhere Temperaturen erfordern kürzere Behandlungszeiten. Sie betragen zwischen 1 Minute und 24 Stunden. Die Temperatur beim Entfernen der Oligomeren nach dem erfindungsgemäßen Verfahren liegt vorzugsweise in dem Bereich von 70 bis 90°C.

Die Oligomeren werden mit quaternären Ammoniumsalzen enthaltenden Flotten entfernt, deren pH-Wert alkalisch ist. Der pH-Wert liegt in dem Bereich von 8 bis 14 und wird durch Zugabe von Basen, wie Natronlauge oder Kalilauge, eingestellt.

Die Erfindung wird anhand der folgenden Beispiele näher erläutert. Die in den Beispielen angegebenen Teile sind Gewichtsteile, die Angaben in Prozent beziehen sich, sofern nichts anderes angegeben ist, auf das Gewicht der Stoffe. In den Beispielen ist jeweils nur der Oberflächengehalt an cyclischem Trimeren angegeben. Er wurde nach der Methode von P. Kusch, Textilpraxis International 28, 96 bis 98 (1973) ermittelt.

### Beispiel 1

### a) Färben

1,1 kg eines texturierten Polyestergarns in Form eines Muffs wurden in einem Laborfärbeapparat (Typ HS 30/2 der Firma Rudolf Then, Schwäbisch Hall-Hessental) mit einer wäßrigen Flotte gefärbt, die 1,5%, bezogen auf das Fasergewicht, des gelben Dispersionsfarbstoffs der C.I. Nr. 47 023 in handelsüblicher Einstellung, 0,5 g/I des Natriumsalzes eines Kondensationsproduktes aus Naphthalinsulfonsäure und Formaldehyd und 0,5 mi/I einer 30%-igen wäßrigen Essigsäure enthielt. Das Flottenverhältnis betrug 1 : 20, die Flotte strömte von innen nach außen durch das Material. Die Färbung war nach 1 Stunde bei einer Temperatur von 130°C beendet. Nach dem Abkühlen der Flotte auf 80°C wurde sie abgelassen und das gefärbte Polyestermaterial zweimal bei 80°C mit Wasser gespült.

### b) Reduktive Nachreinigung

Das gefärbte Garn wurde anschließend im Färbeapparat mit einer wäßrigen Flotte reduktiv nachgereinigt, die 3 g/I Natriumdithionit, 5 ml/I einer wäßrigen Natronlauge 38°Be und 0,5 g/I eines Anlagerungsprodukts von 45 Mol Äthylenoxid an 1 Mol Ricinusöl enthielt. Das Flottenverhältnis betrug 1 : 20. Die Flotte strömte von innen nach außen durch das gefärbte Material. Die reduktive Reinigung wurde bei einer Temperatur von 70°C durchgeführt und dauerte 15 Minuten. Das Textilgut wurde bei einer Temperatur von 70°C mit Wasser gespült und zur Neutralisation mit verdünnter Essigsäure behandelt und dann bei einer Temperatur von 100°C getrocknet. Das gefärbte und reduktiv nachgereinigte Polyestermaterial enthielt in den Innenlagen des Muffs 0,2% und in den Außenlagen 0,15% des cyclischen Trimeren, jeweils bezogen auf das Fasergewicht.

### c) Entfernung der Oligomerenablagerungen

Das gefärbte und reduktiv nachgereinigte Material wurde in dem Laborfärbeapparat mit einer Flotte behandelt, die 4 g/I eines Gemisches aus 25% Di-(iso-tridecyl)-dimethylammoniumme- thosulfat, 25% eines Umsetzungsproduktes, das durch Anlagerung von 7 Mol Äthylenoxid an 1 Mol Oleylamin und Quaternisierung des Reaktionsproduktes mit Dimethylsulfat erhalten wurde, 25% Isopropanol und 25% Wasser sowie 20 ml/l Natronlauge 38°Be enthielt. Das Flottenverhältnis betrug 1 : 20. Die Flotte wurde auf eine Temperatur von 90°C erhitzt und wirkte 45 Minuten lang auf das gefärbte und reduktiv nachgereinigte Material ein. Das Material wurde dann gespült und mit verdünnter Essigsäure abgesäuert und getrocknet. Weder in den Innen- noch in den Außenlagen des Kreuzwickels konnten Oligomere nachgewiesen werden.

### Beispiel 2

Ein gemäß Beispiel 1 a) gefärbtes texturiertes Polyestergarn wurde 45 Minuten bei einer Temperatur von 90°C mit einer wäßrigen Flotte behandelt, die 3 g/l Natriumdithionit, 20 ml/l Natronlauge 38°Be, 0,5 g/I eines Anlagerungsproduktes von 45 Mol Äthylenoxid an 1 Mol Ricinusöl und 4 g/I eines Gemisches aus Tri-(iso-tridecyl)-methylammoniummethosulfat, 25% des Umsetzungsprodukts aus 7 Mol Äthylenoxid an 1 Mol Oleylamin, das mit Dimethylsulfat quaterniert ist, 25% Isopropanol und 25% Wasser enthielt. Nach des Spülen, Absäuern mit verdünnter Essigsäure und Trocknen des Materials konnten weder in den Innen-noch in den Außenlagen des Wickels Oligomere nachgewiesen werden.

Wurde dagegen zum Vergleich das gemäß Beispiel 1 a) gefärbte texturierte Polyestergarn unter den oben angegebenen Bedingungen mit einer wäßrigen Flotte nachbehandelt, die nur 3 g/l Natriumdithionit, 20 ml/l Natronlauge 38°Be und 0,5 g/I eines Anlagerungsprodukts von 45 Mol Äthylenoxid an 1 Mol Ricinusöl enthielt, so betrug der Oberflächengehalt an cyclischem Trimeren nach dem Spülen mit Wasser und Absäuern mit Essigsäure in den Innenlagen 0,15 und in den Außenlagen 0,1%.

### Beispiel 3

### a) Färben und reduktive Nachreinigung

Nach der im Beispiel 1 angegebenen Färbevorschrift wurde ein texturiertes Polyestergarn mit 1,5%, bezogen auf das Fasergewicht, des roten Dispersionsfarbstoffs der C.I. Nr. 11 116 in handelsüblicher Einstellung gefärbt. Das gefärbte Material wurde mit der im Beispiel 1 angegebenen Flotte für die reduktive Nachreinigung 15 Minuten bei einer Temperatur von 80°C behandelt. Danach betrug der Oligomerengehalt in den Innenlagen 0,2% und in den Außenlagen 0,15%.

### b) Entfernung der Oligomerenablagerungen

Um von dem gefärbten und reduktiv nachgereinigten Fasermaterial die Oligomeren zu entfernen, wurde es bei einer Temperatur von 80°C 15 Minuten lang mit einer wäßrigen Flotte behandelt, die 5 ml/l Natronlauge 38°Bé und 4 g/I eines Gemisches aus 25% Tri-(iso-deyl)-methylammoniummethosulfat, 25% Kokosfettsäure-γ-dimethylaminopropylamid, quaterniert mit Epichlorhydrin und 50% Isopropanol enthielt. Das Flottenverhältnis betrug 1 : 20. Nach dem Spülen und Absäuern mit verdünnter Essigsäure konnte auf dem Polyestermaterial kein cyclisches Trimeres nachgewiesen werden.

### c) Entfernung der Oligomeren bei der reduktiven Nachreinigung

Ein texturiertes Polyestergarn in Form eines Muffs wurde mit dem roten Dispersionsfarbstoff der C.I. Nr. 11 116 in handelsüblicher Einstellung gemäß den Angaben in Beispiel 1 gefärbt und danach 15 Minuten mit einer auf 80°C erhitzten wäßrigen Flotte behandelt, die 3 g/I Natriumdithionit, 5 ml/l Natronlauge 38°Bé, 0,5 g/I des Anlagerungsprodukts von 45 Mol Äthylenoxid an 1 Mol Ricinusöl und 4 g/I eines Gemisches aus 25% Tri-(iso-decyl)-methylam- moniummethosulfat, 25% Kokosfettsäure-y-dimethylaminopropylamid, quaterniert mit Epichlorhydrin und 50% Isopropanol enthielt. Das Flottenverhältnis betrug 1 : 20. Nach dem Spülen und Absäuern mit verdünnter Essigsäure betrug der Oberflächengehalt an cyclischem Trimeren 0,03%.

### Beispiel 4

### a) Färben und reduktive Nachreinigung

1,1 kg eines texturierten Polyestergarns in Form eines Muffs wurde innerhalb von 60 Minuten bei einer Temperatur von 130°C mit einer wäßrigen Flotte gefärbt, die 3% des roten Dispersionsfarbstoffs der C.I. Nr. 60 756 in handelsüblicher Einstellung, 0,5 g/I des Natriumsalzes eines Kondensationsprodukts aus Naphtalinsulfonsäure und Formaldehyd, 0,5 ml/l 30%-ige wäßrige Essigsäure und 0,5 g/I Natriumsalz der Äthylendiamintetraessigsäure enthielt. Das Flottenverhältnis betrug 1 : 20, die Flotte strömte von innen nach außen durch das Material. Sie Sie wurde bei einer Temperatur von 80°C abgelassen und das Garn dann zweimal bei 80°C mit Wasser gespült. Im Anschluß daran wurde das texturierte Polyestergarn reduktiv nachgereinigt, indem man es 20 Minuten bei einer Temperatur von 80°C mit einer wäßrigen Flotte behandelte, die 10 ml/I Natronlauge 38°CBé, 3 g/l Natriumdithionit und 0,5 g/I eines Anlagerungsprodukts von 45 Mol Äthylenoxid an 1 Mol Ricinusöl enthielt. Das Flottenverhältnis betrug 1 : 20, die Flotte strömte von innen nach außen durch das Material. Nach dem Spülen des Materials mit Wasser einer Temperatur von 70°C, Absäuern mit verdünnter Essigsäure und Trocknen bei 100°C wurde in den Innen- und Außenlagen des Muffs jeweils 0,15% Oligomerenablagerunggen ermittelt.

### b) Entfernung der Oligomerenablagerungen

Um die Oligomeren zu entfernen, wurde das gefärbte und reduktiv nachgereinigte Garn 20 Minuten mit einer auf 80°C erhitzten Flotte behandelt, die 10 ml/l Natronlauge 38°Bè und 4 g/I eines Gemisches aus 25% Tri-(n-octyl)-methylammoniumchlorid, 25% Kokosfettsäure-y-dimethylaminopropylamid, quaternisiert mit Benzylchlorid, und 50% Isopropanol enthielt. Das Flottenverhältnis betrug 1 : 20. Danach waren auf der Garnoberfläche nur noch Spuren (weniger als 0,01%) an Oligomeren vorhanden.

Behandelt man das Garn mit derselben Flotte 30 Minuten bei einer Temperatur von 80°C, so waren keine Oligomeren mehr nachzuweisen.

### c) Entfernung der Oligomerenablagerungen bei der reduktiven Nachreinigung

Ein texturiertes Polyestergarn, das in Form eines Muffs vorlag, wurde nach der im Beispiel 4 a) angegebenen Vorschrift gefärbt und dann der reduktiven Nachreinigung unterworfen, wobei die im Beispiel 4 a) für die reduktive Nachreinigung angegebenen Bedingungen gewählt wurden und die Flotte noch zusätzlich 4 g/I eines Gemisches aus 25% Tri-(n-octyl)-methyl- ammoniumchlorid, 25% Kokosfettsäure-y-dimethylamino-propylamid, quaterniert mit Benzylchlorid, und 50% Isopropanol enthielt. Nach dem Spülen und Trocknen des so nachbehandelten Polyestermaterials waren auf der Faseroberfläche nur noch Spuren (<0,01%) des cyclischen Trimeren nachweisbar.

### Beispiel 5

### a) Färben und reduktive Nachreinigung

600 g Polyester-Kammzug wurden in einem Packzylinder mit einer Flotte folgender Zusammensetzung gefärbt: 1%, bezogen auf das Färbegut, des blauen Dispersionsfarbstoffs der C.I. Nr. 63 285 in handelsüblicher Einstellung, 0,5 g/I des Natriumsalzes eines Kondensationsprodukts aus Naphthalinsulfonsäure und Formaldehyd und 0,5 ml/l 30%-ige wäßrige Essigsäure. Das Flottenverhältnis betrug 1 : 30. Die Färbung wurde bei einer Temperatur von 130°C durchgeführt und war nach 60 Minuten bei dieser Temperatur beendet. Die Flotte wurde bei einer Temperatur von 80°C abgelassen. Das Färbegut wurde dann 2 mal mit Wasser einer Temperatur von 80°C gespült und danach mit einer Flotte reduktiv nachgereinigt, die 3 g/I Natriumdithionit, 8 ml/I Natronlauge 38°Bè und 0,5 g/l eines Anlagerungsprodukts von 45 Mol Äthylenoxid an 1 Mol Ricinusöl enthielt. Die reduktive Nachreinigung wurde bei einer Temperatur von 80°C innerhalb von 20 Minuten durchgeführt. Das Textilgut wurde danach gespült, mit verdünnter Essigsäure abgesäuert und bei einer Temperatur von 100°C getrocknet. Es enthielt 0,05% (innen) und 0,1% (außen) des cyclischen Trimeren.

### b) Entfernung der Oligomeren

Das gefärbte und reduktiv nachgereinigte Fasermaterial wurde zur Entfernung der Oligomeren in Apparat mit einer wäßrigen Flotte behandelt, die 8 g/I eines Gemisches aus 25% Di-(iso- decyl) -dimethylammoniummethosulfat, 25% des Anlagerungsprodukts von 7 Mol Äthylenoxid an Oleylamin, quaterniert mit Dimethylsulfat, 25% Isopropanol und 25% Wasser sowie 15 ml/I Natronlauge 38°Bè enthielt. Das Flottenverhältnis betrug 1 : 30. Nach einer Einwirkungszeit der Flotte auf das Textilgut von 30 Minuten bei einer Temperatur von 80°C konnte nach dem Spülen des Textilguts mit Wasser kein cyclisches Trimeres auf der Faseroberfläche mehr nachgewiesen werden.

### c) Entfernung der Oligomerenablagerungen bei der reduktiven Nachreinigung

Ein gemäß Beispiel 5 a) gefärbter Polyester-Kammzug wurde 30 Minuten bei einer Temperatur von 80°C mit einer wäßrigen Flotte behandelt, die 15 ml/l Natrionlauge 38°Be, 3 g/I Natriumdithionit, 0,5 g/I des Anlagerungsproduktes von 45 Mol Äthylenoxid an 1 Mol Ricinusöl und 8 g/I eines Gemisches aus 25% Di-(iso- decyl)-dimethylammoniummethosulfat, 25% des Anlagerungsprodukts von 7 Mol Äthylenoxid an 1 Mol Oleylamin, quaternisiert mit Dimethylsulfat, 25% Isopropanol und 25% Wasser enthielt. Das Flottenverhältnis betrug 1 : 30. Nach dem Spülen und Trocknen des Polyester-Kammzugs wurde als Oberflächengehalt 0,02% cyclisches Trimeres ermittelt.

### Beispiel 6

Zwei Abschnitte von 20 g einer texturierten mit Perchloräthylen gereinigten Polyesterwirkware wurden in einem Multicolor-Druckfärbeapparat (Firma Pretema) wie folgt gefärbt: 1 g des Farbstoffs der Formel in handelsüblicher Form wurden in 300 ml entsalztem Wasser dispergiert. Außerdem wurden 3 g/I eines Gemisches aus Di- und Trichlorbenzol (Carrier) und 0,5 g/I des Natriumsalzes eines Kondensationsprodukts aus Naphthalinsulfonsäure und Formaldehyd zugegeben und der pH-Wert mit Essigsäure auf 4,5 eingestellt. In 30 Minuten wurde auf 130°C erhitzt und 60 Minuten bei 130°C gefärbt. Nach dem Abkühlen auf 90°C wurde die Flotte abgelassen und die Ware einmal mit etwa 80°C heißem Wasser gespült. Danach wurde 30 Minuten bei 80°C mit einer wäßrigen Flotte nachbehandelt, die 2 g/I Natriumdithionit, 10 ml/I Natronlauge 38°Bè und 4 g/I eines Gemisches aus 25 Teilen Tri-(n-octyl)- methyl-ammoniumchlorid, 25 Teilen eines Umsetzungsproduktes aus 7 Mol Äthylenoxid mit 1 Mol Oleylamin, das mit Dimethylsulfat quaterniert ist, 12,5 Teilen Isopropanol und 37,5 Teilen Wasser enthielt.

Nachdem das Material gespült, mit verdünnter Essigsäure abgesäuert und getrocknet worden war, konnte auf dem innersten Wickel cyclisches Trimeres nur noch spurenweise (weniger als 0,01%) nachgewiesen werden.

Wurde jedoch zum Vergleich die gleiche Färbung ohne das die quaternäre Ammoniumverbindung enthaltende Wirkstoffgemisch bei sonst gleichen Bedingungen behandelt, so betrug der Oberflächengehalt an cyclischem Trimeren des innersten Wickels nach dem Spülen und Absäuern 1,2%.

### Beispiel 7

Unbehandelte Polyesterwirkware wurde mit 1 % des Farbstoffs der C.I. Nr. 11 116 in handelsüblicher Form, wie in Beispiel 6 beschrieben, gefärbt, lediglich mit dem Unterschied, daß 2 g/I des Gemisches aus Di- und Trichlorbenzol eingesetzt wurden. Nach dem Abkühlen auf 80°C wurden 4 ml/I Natronlauge 38°Be, 2 g/I Natriumdithionit und 0,5 g/I eines Anlagerungsprodukts von 45 Mol Äthylenoxid an 1 Mol Ricinusöl zugesetzt und 20 Minuten bei 80°C reduktiv gereinigt. Nachdem die Flotte abgelassen und die Ware einmal heiß gespült worden war, wurde sie 30 Minuten bei 80°C mit einer Flotte behandelt, die 10 ml/l Natronlauge 38°Bé, 2,3 g/I eines Gemisches aus 22 Teilen Di-(n-C_{16/18}-alkyl)-dimethylammoniumchlorid, 22 Teilen eines Umsetzungsprodukts aus 7 Mol Äthylenoxid mit 1 Mol Oleylamin, das mit Dimethylsulfat quaterniert ist, 22 Teilen Isopropanol und 34 Teilen Wasser enthielt. Nach dem Spülen, Absäuern mit verdünnter Essigsäure und Trocknen der Wirkware konnte auf der innersten Lage des Wickels kein cyclisches Trimeres nachgewiesen werden.

Eine ebenso gefärbte Ware, die zum Vergleich nur reduktiv gereinigt, gespült und getrocknet worden war, enthielt auf dem innersten Wickel 0,23% des cyclischen Trimeren.

### Beispiel 8

Färbung und Nachbehandlung wurde, wie in Beispiel 7 beschrieben, durchgeführt, jedoch wurden 9 g/I einer Wirkstoffmischung aus 22 Teilen Tri-(n-C_{6/10}-alkyl)-methylammoniumme- thosulfat, 22 Teilen des Anlagerungsproduktes von 7 Mol Äthylenoxid an 1 Mol Oleylamin, das mit Dimethylsulfat quaterniert ist, 22 Teilen Isopropanol und 34 Teilen Wasser verwendet. Auf dem innersten Wickel betrug der Gehalt an cyclischem Trimeren 0,05%.

### Beispiel 9

Ein zur Fixierung (Setten) 30 Minuten lang mit Sattdampf bei 145°C behandeltes ungefärbtes Polyester-Stapelfasergarn mit einem Oberflächengehalt an cyclischem Trimeren von 0,25% wurde mit einer Flotte behandelt, die 10 ml/I Natronlauge 38°Be sowie 8 g/I eines Gemisches aus 25% Tri-(iso-octyl)- methylammoniummethosulfat, 25% des Anlagerungsproduktes von 7 Mol Äthylenoxid an 1 Mol Oleylamin, quaterniert mit Dimethylsulfat, 25% Isopropanol und 25% Wasser enthielt. Das Flottenverhältnis betrug 1 : 15. Nach einer Einwirkungsdauer von 15 Minuten bei 80°C wurde das Material gespült, mit verdünnter Essigsäure abgesäuert und getrocknet. Der Oberflächengehalt des behandelten Materials an cyclischem Trimeren betrug 0,04%.

### Beispiel 10

In einem Kreuzspulfärbeapparat, der sichtbare Ablagerungen von Oligomeren und Farbstoffen aufwies, ließ man 30 Minuten lang bei einer Temperatur von 95°C eine Flotte abwechselnd in beiden Richtungen zirkulieren, die 20 ml/l Natronlauge 38°Bè, 8 g/l Natriumdithionit, 8 g/l eines Gemisches aus 25% Tri-(n-octyl)-methylammonium-methosulfat, 25% des Anlagerungsproduktes von 7 Mol Äthylenoxid an 1 Mol Oleylamin, quaterniert mit Dimethylsulfat, 25% Isopropanol und 25% Wasser sowie 2 g/I des Anlagerungsproduktes von 12 Mol Äthylenoxid an 1 Mol Oleylamin enthielt. Danach wurde mehrmals mit Wasser gespült. Der Apparat war dann frei von oben genannten Ablagerungen.

## Patentansprüche

1. Verfahren zum Entfernen von Oligomerenablagerungen auf textilen Materialien, die aus Polyesterfasern bestehen oder diese Fasern im Gemisch mit anderen Fasern enthalten, und aus Färbeapparaturen durch Behandlung mit wäßrigen, alkalischen Flotten bei höheren Temperaturen, dadurch gekennzeichnet, daß die Flotten Emulsionen von quaternären Ammonium-Verbindungen, die mindestens zwei C.- bis C₂₂-Alkyl- oder Alkenylgruppen am quaternären Stickstoffatom tragen, enthalten, wobei die quaternären Ammoniumverbindungen in einer Menge von 0,1 bis 10 g/I in der wäßrigen Flotte enthalten sind und das Gewichtsverhältnis des Emulgators zur quaternären Ammoniumverbindung 0,1 bis 2 beträgt.

2. Verfahren gemäß Anspruch 1, dadurch gekennzeichnet, daß Emulsionen von quaternären Ammoniumverbindungen verwendet werden, die drei C₈- bis C₁₄-Alkylgruppen am quaternären Stickstoffatom tragen.

## Claims

1. A process for removing oligomer deposits from textile materials which consist of polyester fibers or of blends of these fibers with other fibers, and from dyeing machinery, by treatment with an aqueous alkaline liquor at elevated temperature, wherein the acqueous alkaline liquor contains an emulsion of a quaternary ammonium compound which carries at least two C₆-C₂₂-alkyl or -alkenyl groups on the quaternary nitrogen, the quaternary ammonium compound being contained in the aqueous alkaline liquor in an amount of from 0.1 to 10 g/I, and the weight ratio of the emulsifier to the quaternary ammonium compound being from 0.1 to 2.1.

2. A process as claimed in claim 1, wherein an emulsion of a quaternary ammonium compound which carries three C₈-C₁₄-alkyl groups on the quaternary nitrogen is used.

## Revendications

1. Procédé d'élimination de dépôts d'oligo- mères sur des matériaux textiles qui sont constitués de fibres polyester ou contiennent ces fibres en mélange avec d'autres fibres, et provenant d'appareils de teinture, par traitement avec des bains alcalins aqueux, à températures élevées, caractérisé par le fait que les bains contiennent des émulsions de composés d'ammonium quaternaires qui portent au moins deux groupes alkyle ou alcényle en C6 à C₂₂ sur l'atome d'azote quaternaire, les composés d'ammonium quaternaires étant contenus dans le bain aqueux en quantités de 0,1 à 10 g/I et le rapport en poids de l'émulsifiant au composé d'ammonium quaternaire étant de 0,1 à 2.

2. Procédé selon la revendication 1, caractérisé par le fait qu'on utilise des émulsions de composés d'ammonium quaternaires qui portent trois groupes alkyle en C₈ à C₁₄ sur l'atome d'azote quaternaire.
